# EUROPÄISCHE PATENTSCHRIFT

(11) **EP 3 808 896 B1**
(45) Veröffentlichungstag und Bekanntmachung des Hinweises auf die Patenterteilung: **01.12.2021**
(21) Anmeldenummer: 19203522.8
(22) Anmeldetag: 16.10.2019
(51) Int. Cl.: D21C 5/00, D21H 11/12, D21H 11/14, D21H 17/00, D21H 17/28, D21H 19/54, D21H 21/16

(54) **VERFAHREN ZUM HERSTELLEN VON ALTPAPIER- UND GRASFASERN ENTHALTENDEM PAPIER**
METHOD FOR PRODUCING PAPER CONTAINING WASTE PAPER AND GRASS FIBRES
PROCÉDÉ DE FABRICATION DE PAPIER CONTENANT DES VIEUX PAPIERS ET DES FIBRES DE GAZON

(43) Veröffentlichungstag der Anmeldung: 21.04.2021
(73) Patentinhaber: Papierfabrik Meldorf GmbH & Co. Kommanditgesellschaft, 25436 Tornesch (DE); Wehrmann, Hans, 82031 Grünwald (DE)
(72) Erfinder: Pflug, Martin, 25489 Haselau (DE); Wehrmann, Hans, 82031 Grünwald (DE)
(74) Vertreter: Raffay & Fleck

(56) Entgegenhaltungen:
- EP-A1- 2 224 059
- WO-A1-99/08532
- WO-A1-2018/157453
- CN-A- 104 278 593
- DE-U1-202012 002 588
- DE-U1-202018 104 195
- DE-U1-202019 100 702
- US-A1- 2009 197 089
- US-A1- 2014 093 705

## Beschreibung

Die Erfindung betrifft ein Verfahren zum Herstellen von Altpapierfasern und Grasfasern enthaltendem Papier. Es betrifft insbesondere ein Verfahren zum Herstellen von Papier, das ausschließlich aus Altpapierfasern und Grasfasern gewonnen wird.

Es ist bekannt, aus Altpapierfasern unter Beigabe auch von Grasfasern Papier herzustellen. So ist z.B. ein Verfahren zur Herstellung eines mehrlagigen, aus Altpapierfasern und Grasfasern gebildeten Papiers in der nachveröffentlichten EP 3 683 357 A1 der hiesigen Anmelder beschrieben. Ein mit diesem Verfahren herstellbares mehrlagiges, aus Altpapierfasern und Grasfasern gebildetes Papier ist in dem aus der EP 3 683 357 A1 abgezweigten Gebrauchsmuster DE 20 2019 100 702 U1 beschrieben.

Der Vorteil von unter Verwendung von Grasfasern hergestelltem Papier ist in einer nachhaltigen Nutzung von Rohstoffen zu sehen. Denn Gras ist ein leicht verfügbarer, schnell nachwachsender Rohstoff, der lokal erzeugt und entsprechend in der Papierherstellung verwendet werden kann. Auch die Verwendung von Altpapierfasern in der Papierherstellung ist als Ressourcen schonend zu sehen. Denn so wird ein Kreislauf eröffnet, in dem einmal, oder sogar mehrmals bereits verwendetes Papiermaterial in den Wirtschaftskreislauf zurückgeführt und erneut für die Herstellung von Papier verwendet werden kann. Es kann so auf die Verwendung von Zellulosefrischfasern, die üblicherweise aus Holz von hierfür gefällten Bäumen gewonnenen werden, verzichtet, der Verbrauch an solchen Frischfasern kann jedenfalls deutlich reduziert werden. Dies hilft, die für die Luftreinhaltung und die CO₂-Regulierung wichtigen Waldbestände zu schonen.

Bei der Papierherstellung werden Ausgangsmaterialien, für die Herstellung von Papier aus Altpapier- und Grasfasern, ggf. unter Zugabe auch eines Anteils von Frischfasern, zerkleinertes Altpapier und Graspartikel, zunächst in einen Pulper gegeben, in den auch Prozesswasser eingebracht wird. In dem Pulper wird so eine Suspension aus Altpapier und Graspartikeln in dem Prozesswasser gebildet, die mittels eines Aufschlägers unter Zerkleinern der groben Fracht umgewälzt und pumpfähig gemacht wird. Aus dem Pulper wird die Suspension dann, ggf. über einen sog. Refiner, in dem die partikulären Anteile der Suspension noch einmal zerkleinert und zerfasert werden, und ebenfalls ggf. über eine Sortierung zum Aussondern von zu grobem Material, z.B. über sog. Sortierkörbe, zu einer Aufbringeinheit verbracht, die die breiige Suspension auf eine Siebauflage aufbringt. Durch die Siebauflage, die auch als Trägersieb bezeichnet werden kann, strömt oder tropft Prozesswasser ab, das aufgefangen und in den Pulper rückgeführt wird. So bildet sich auf der Siebauflage, die typischerweise in einem Endlosband umläuft, eine Papierbahn aus, die von der Siebauflage getrennt und in weiteren Schritten getrocknet und ggf. weiter behandelt wird, z.B. mittels eines Leim- oder Stärkeauftrags zum Einstellen eines Cobb₆₀-Werts, der ein Maß für die Flüssigkeitsaufnahme des Papiers ist und dessen Größe z.B. im Hinblick auf eine Bedruckbarkeit des fertigen Papiers eine wesentliche Rolle spielt. Die Papierbahn wird weiter getrocknet und am Ende des Herstellungsprozesses auf eine Rolle gewickelt.

Bei der Herstellung von Papier herrscht im Bereich der Papiermaschine, zu der die vorstehend genannten technischen Einheiten zusammenfassend gerechnet werden, eine erhöhte Temperatur, insbesondere aufgrund der für das Trocknen der Papierbahn eingesetzten Wärme.

So herrschen im Bereich der Papiermaschine typischerweise Temperaturen von 25°C und mehr. Diese Temperaturen zusammen mit den in dem Prozesswasser durch die Zugabe von Altpapier, insbesondere aber auch von Gras, vorhandenen Nährstoffe, wie aus dem Grasmaterial gelösten Eiweißen, bilden ein ausgezeichnetes Milieu für das Wachstum von Mikroorganismen, wie etwa die Nährstoffe verstoffwechselnden Bakterien. Solche Bakterien oder andere Mikroorganismen sind im Bereich der Papiermaschine unerwünscht. Dies aus verschiedenen Gründen:
- Sie bilden Biofilme aus, die insbesondere in Bereichen der Papiermaschine, die schwer zugänglich sind, zu Problemen wie etwa Leitungsverstopfungen oder dergleichen führen können.
- Sie verursachen bei der Verstoffwechselung der Nährstoffe entstehende Faulgase, die zu einer überaus unangenehmen Geruchsentwicklung im Bereich der Papiermaschine führen können.
- Sie bedingen aufgrund der bei ihrer Umsetzung der Nährstoffe durch Verstoffwechslung entstehenden Stoffwechselprodukte eine Versauerung des Prozesswassers. Dies kann zu einer erheblichen Absenkung des pH-Werts führen, was nicht nur einen negativen Einfluss auf die Qualität des hergestellten Papiers hat, sondern auch zu nicht unerheblichen Problemen in der Behandlung des aus der Papiermaschine austretenden Abwassers führen kann. Ist dieses zu sauer, d.h. weist es einen zu geringen pH-Wert auf, so kann es z.B. von einer kommunalen Kläranlage zurückgewiesen werden. Untere Grenzwerte für pH-Werte des für die Einleitung in mit biologischer Klärung arbeitenden Kläranlagen vorgesehenen Abwassers liegen typischerweise bei pH 4, da ansonsten die Gefahr besteht, dass die für die Abwasseraufbereitung, insbesondere eine Verstoffwechslung der biologischen Fracht, eingesetzten Mikroorganismen absterben oder jedenfalls nicht mehr effektiv die biologische Fracht abbauen können.

Entsprechend werden in der Papierherstellung dem Prozesswasser Biozide zugegeben, um die Entstehung und/oder Vermehrung von prozessschädigenden Mikroorganismen im Prozesswasser bzw. in der Papiermaschine zu unterbinden und so die vorstehend geschilderten Probleme zu vermeiden.

Die Zugabe von Biozid wird allerdings unter Umweltgesichtspunkten kritisch gesehen. Sie können mit dem Abwasser aus der Papiermaschine ausgetragen werden und so in die Umwelt gelangen.

Auch werden Biozide und deren Einsatz in der Herstellung von Grasfasern enthaltendem Papier, das auch als "Graspapier" bezeichnet wird und das auch einen besonderen Ruf unter ökologischen Gesichtspunkten genießt, eben als nachhaltig und unter ökologischen Gesichtspunkten besser zu bewerten als z.B. Papier aus Frischfasern, besonders kritisch gesehen, da durch diese Biozide die Ökobilanz des so hergestellten Papiers wiederum schlechter bewertet wird.

In der CN 104278593 A ist ein Toilettenpapier und ein Verfahren zu dessen Herstellung beschreiben. Das Toilettenpapier, das u.a. Grasfasern enthalten kann, soll dabei helfen, unangenehme Gerüche nach der Toilettennutzung zügig zu beseitigen und pathogene Bakterien abzutöten. Hierzu sind in dem Toilettenpapier probiotische Bakterien zugegeben, die bei dessen Herstellung durch Zugabe in die Pulpe eingebracht werden.

Die DE 20 2018 104 195 U1 beschreibt einen Druckträger für den Einsatz im Offsetdruck. Dieser Druckträger ist gebildet durch Papier oder Pappe, das bzw. die in der Faserstoffzusammensetzung einen Anteil an Grasfasern enthält.

Es wird im Rahmen der Erfindung angestrebt, ein Herstellungsverfahren für Altpapierfasern und Grasfasern enthaltendes Papier anzugeben, das auf den Einsatz von Bioziden im Prozesswasser verzichten kann.

Zur Lösung dieser Aufgabe wird ein Verfahren mit den Merkmalen des Anspruchs 1 vorgeschlagen. Vorteilhafte Weiterbildungen eines solchen Verfahrens sind in den Ansprüchen 2 bis 10 angegeben.

Erfindungsgemäß werden bei einem Verfahren zum Herstellen von Altpapierfasern und Grasfasern enthaltendem Papier zunächst, in an sich üblicher Weise, in einen Pulper Altpapiermaterial und Grasmaterial sowie Prozesswasser eingebracht und dort in bekannter Weise durchmengt und zerkleinernd und Fasern aufbrechend behandelt. Weiter wird eine Masse mit durch das in den Pulper eingebrachte Altpapiermaterial bereitgestellten Altpapierfasern und durch das in den Pulper eingebrachte Grasmaterial bereitgestellten Grasfasern unter Abtrennung jedenfalls eines Teils des Prozesswassers auf wenigstens ein Trägersieb, z.B. in Form einer Siebauflage, die auch ein umlaufendes Endlosband sein kann, aufgebracht, um eine Papierbahn zu formen. Hierbei können zwischen dem Pulper und der Aufbringung der Masse auf das Trägersieb die an sich bekannten weitere Arbeitsschritte durchgeführt werden, wie ein weiteres Aufbereiten der Fasern in einem Refiner, ein Abtrennen von zu grobem Material in Sieben oder Sortierkörben oder dergleichen. Ebenfalls in an sich bekannter Weise wird jedenfalls ein Teils des beim Aufbringen der Masse auf das Trägersieb abgetrennten Prozesswassers für eine erneute Einbringung in den Pulper rückgeführt. Dieses Prozesswasser ist, wie dies ebenfalls üblich ist, ursprünglich aus Frischwasser erhalten, welches Frischwasser einen pH-Wert im Bereich von 7,0 bis 8,5 aufweist. Erfindungsgemäß werden dem Prozesswasser für jedenfalls eine Reduktion einer Bildung von prozessschädigenden Mikroorganismen nun nicht, wie im Stand der Technik ansonsten üblich, Biozide, sondern vielmehr probiotische Bakterien zugegeben. Diese probiotischen Bakterien verhindern oder blockieren zumindest die Bildung und/oder die Vermehrung und/oder das Wachstum von prozessschädigenden Mikroorganismen, indem sie ihnen z.B. die Nährstoffe nehmen oder den zur Verfügung stehenden Lebensraum besiedeln und damit den prozessschädigenden Mikroorganismen die Möglichkeit der Ansiedlung nehmen. Z.B. kann für die hier beschriebenen Zwecke ein Produkt der Serie PIP Aquatec des belgischen Anbieters Chrisal NV eingesetzt werden, bei dem es sich um ein Mittel auf Basis von probiotischen Bakterien handelt.

Nach dem erfindungsgemäßen Verfahren wird weiterhin der pH-Wert des Prozesswassers überwacht. Denn ohne Einsatz von Biozid und unter Verwendung von probiotischen Bakterien an dessen Stelle kann es dennoch zu einer Veränderung, insbesondere einem Absinken des pH-Werts kommen, was, wie vorstehend erwähnt, für den Herstellungsprozess und ggf. auch für das hergestellte Papier nachteilig ist. So wird dann nach dem erfindungsgemäßen Verfahren bei einem festgestellten Absinken des pH-Werts unter einen Schwellwert ein basisches Mittel in erhöhter Dosierung zugegeben, um ein Einstellen des pH-Werts des Prozesswassers auf einen Zielwert zu erreichen und den pH-Wert auf dem Zielwert zu halten. So wird für das Prozesswasser ein pH-Wert eingestellt, der einerseits eine Aktivität der probiotischen Bakterien erlaubt, andererseits aber auch nicht in einen so niedrigen Wertebereich absinkt, dass die oben geschilderten Probleme hervorgerufen werden. Der Schwellwert des pH-Werts wird hierbei um wenigstens 0,2, insbesondere wenigstens 0,3 größer gewählt als der Zielwert. Dies wird deshalb so unternommen, da sich gezeigt hat, dass ein frühzeitiges Einleiten des basischen Mittels und mithin ein rechtzeitiges Gegensteuern gegen eine Übersäuerung des Prozesswassers notwendig ist, um den pH-Wert sicher auf den Zielwert einstellen zu können. Anders als zunächst erwartet, hat sich nämlich gezeigt, dass ein Gegensteuern durch Zugabe des basischen Mittels erst im unmittelbaren Umfeld des Zielwerts für den pH-Wert diesen Zielwert nicht erreichen lässt. Dann gerät trotz einer Zuführung des basischen Mittels der Säuregehalt des Prozesswassers nämlich überaschenderweise außer Kontrolle, kommt es zu einem unkontrollierten Absinken des pH-Werts deutlich unter den Zielwert.

Die Zugabe eines basischen Mittels in erhöhter Dosierung meint hierbei, dass dann, wenn für die Steuerung des pH-Werts ohnedies ein basisches Mittel sozusagen in einer "Grundmenge" zugegeben wird, die Zugabemenge des basischen Mittels entsprechend erhöht wird. Wenn aber in der Grundeinstellung kein basisches Mittel zugegeben wird, so kann die erhöhte Dosierung auch den Beginn der Zugabe des basischen Mittels überhaupt bezeichnen.

Durch die erfindungsgemäße Maßnahme eines rechtzeitigen Einleitens des basischen Mittels kann dagegen eine Einstellung des Zielwerts erreicht werden, ohne dass der pH-Wert unter diesen Wert "schießt".

Die Kombination der mit der Erfindung angegebenen Mittel, also einmal der Einsatz von probiotischen Mikroorganismen und weiterhin die besondere vorstehend beschriebene Kontrolle des pH-Wertes des Prozesswassers, ermöglicht es nun, gerade auch bei der Herstellung von Graspapier, bei der durch den mit der Einbringung der Graspartikel verbundenen hohen Eintrag von biologischen Nährstoffen in das Prozesswasser die Bildung und das Wachstum von prozessschädigenden Mikroorganismen ein besonderes Problem darstellt, in der Herstellung des Papiers für das Prozesswasser auf den Einsatz von Bioziden zu verzichten, ohne eine Kontinuität der Herstellung zu verlieren. Es muss nämlich nicht bei einem zu starken Absinken des pH-Werts die Produktion auf der Papiermaschine etwa angehalten und das Prozesswasser verdünnt oder gar ausgetauscht werden. Stattdessen kann mit der vorstehend beschriebenen Kontrolle des pH-Werts kontinuierlich weiter produziert werden. Dabei müssen ggf. von Zeit zu Zeit (oder auch in einer kontinuierlichen Beimengung) probiotische Bakterien nachgeführt und dem Prozesswasser zugegeben werden. Auch eine regelmäßige, jedenfalls wiederholte oder gar kontinuierliche Zugabe des basischen Mittels kann erforderlich sein, um den kontinuierlichen Betrieb und die kontinuierliche Herstellung von Papier nach dem erfindungsgemäßen Verfahren vornehmen zu können.

Es hat sich für die Durchführung des erfindungsgemäßen Verfahrens als vorteilhaft erwiesen, wenn der Zielwert bei einem pH-Wert von 6,5 bis 7,0 gewählt wird. Er kann z.B. bei pH 6,7 liegen. Bei einem solchen Zielwert werden die ansonsten bei einer Absenkung des pH-Wertes zu beobachtenden Probleme, wie sie eingangs geschildert sind, vermieden, und die probiotischen Bakterien wirken besonders gut gegen die prozessschädigenden Mikroorganismen.

Der Schwellwert, ab dem das basische Mittel zugegeben wird, muss bei dem erfindungsgemäßen Verfahren um wenigsten 0,2 über dem Zielwert für den pH-Wert liegen. Er sollte aber mit Vorteil auch nicht zu hoch über dem Zielwert liegen, um nicht eine verfrühte Zugabe des basischen Mittels zu erhalten. Insbesondere kann der Schwellwert um höchstens 0,5 höher liegen als der Zielwert für den pH-Wert des Prozesswassers.

Als zuzugebendes basisches Mittel kommt grundsätzlich jedes für die Papierherstellung unbedenkliche Mittel in Betracht. Mit Vorteil wird mit der Erfindung aber vorgeschlagen, hierfür Kalkmilch einzusetzen.

Bei dem Verfahren nach der Erfindung kann dem Prozesswasser zur Auffüllung von dessen Volumen Frischwasser zugeführt werden. In der kontinuierlichen Herstellung von Graspapier wird ein Teil des Prozesswasser auch immer aus der Papiermaschine abgeleitet werden und in das Abwasser gelangen. Dieser "Verlust" an Prozesswasser kann durch entsprechende Zufuhr von Frischwasser ausgeglichen werden. Auch die Zufuhr von Frischwasser kann dabei einen Einfluss auf das Management des pH-Wertes des Prozesswassers haben, da Frischwasser typischerweise einen höheren pH-Wert haben wird als das bereits im Einsatz befindliche Prozesswasser. Frischwasser, das dem Prozesswasser beigemengt wird, kann typischerweise einen pH-Wert von 7,0 bis 8,5 haben.

Die Überwachung des pH-Werts des Prozesswassers kann insbesondere kontinuierlich, insbesondere mit einer pH-Sonde, erfolgen. Dies erlaubt eine lückenlose, engmaschige Überwachung und somit ein rechtzeitiges und gezieltes Eingreifen durch Zugabe des basischen Mittels bei Erreichen des Schwellwerts für den pH-Wert. Alternativ kann die Überwachung des pH-Werts aber auch mittels in zeitlich vorgegebenen Abständen vorgenommenen Einzelmessungen erfolgen.

Bei dem erfindungsgemäßen Verfahren kann zum Einstellen eines Cobb₆₀-Werts des Papiers auf die ausgebildete Papierbahn eine in Wasser gelösten Leim und/oder Stärke enthaltende Lösung aufgebracht werden. Dies kann z.B. in einem sogenannten Leim- oder Stärkeauftrag erfolgen. Ein solcher Leim- oder Stärkeauftrag benötigt ebenfalls Wasser für die Bildung der Lösung, wobei dieses Wasser in der Regel getrennt von dem Prozesswasser der sonstigen Papiermaschine geführtes Wasser ist. Der Auftrag der Lösung erfolgt typischerweise mit erhöhter Temperatur, z.B. 135°C. Da gerade auch Leim und Stärke einen erheblichen Eintrag an Nährstoffen für schädliche Mikroorganismen mit sich bringen und im Bereich des Leim- oder Stärkeauftrags entsprechend ebenfalls erhöhte Temperaturen das Wachstum von Mikroorganismen begünstigen, besteht auch in dem Leim- oder Stärkeauftrag und den zugehörigen Maschinenteilen ein erhebliches Problem mit der Bildung und dem Wachstum solcher Mikroorganismen und den eingangs geschilderten Folgen. Entsprechend wird in üblichen Papiermaschinen auch an dieser Stelle Biozid eingesetzt und der Lösung bzw. dem für dieses eingesetzten Wasser zugegeben. Um auch hier ohne Biozid und mithin ökologisch vertretbar in der Graspapierherstellung arbeiten zu können, können mit Vorteil auch der Lösung für jedenfalls eine Reduktion einer Bildung von prozessschädigenden Mikroorganismen probiotische Bakterien, nicht jedoch Biozide, zugegeben werden und kann dabei der pH-Wert der Lösung überwacht werden. Sinkt dabei der pH-Wert der Lösung ab, insbesondere auf einen Wert von unterhalb 4,5, kann mit Vorteil eine Warnung ausgegeben werden, so dass Maßnahmen für das Einstellen eines höheren pH-Werts ergriffen werden können.

Während bei dem erfindungsgemäßen Verfahren grundsätzlich auch Frischfasern (Zellstofffasern, die nicht aus Altpapier, sondern aus frischem Material gewonnen sind) eingesetzt werden können, wird in einer bevorzugten Variante des Verfahrens Papier unter Verwendung von ausschließlich Altpapierfasern und Grasfasern, und ohne Verwendung von Zellulose-Frischfasern, hergestellt.

Als Grasfasern können bei dem erfindungsgemäßen Verfahren insbesondere Fasern eingesetzt werden, die durch eine entsprechende Aufbereitung aus getrocknetem, halbgetrocknetem oder frischem Süß- und/oder Sauergras und/oder Seegras und/oder Algen gewonnen werden.

Nachstehend wird die hier beschriebene und beanspruchte Erfindung noch einmal näher erläutert anhand der beigefügten Figur. Dabei zeigt:
- Fig. 1: eine schematische Darstellung des zeitlichen Verlaufs gemessenen pH-Wertes des Prozesswassers (obere Kurve) und der Zugabemenge eines basischen Mittels (untere Kurve) aufgetragen über in der Darstellung synchronisierte Zeitachsen.

In der Figur, die eine rein schematische Darstellung ist, wird veranschaulicht, wie die Zugabe des basischen Mittels (die Zugabemenge pro Zeiteinheit ist als Verlauf über die Zeit in der unteren Darstellung mit einer gepunkteten Linie dargestellt) in erhöhter Dosis vorgenommen wird, wenn der pH-Wert (dessen zeitlicher Verlauf in der oberen Darstellung in einer gestrichelten Linie gezeigt ist) noch oberhalb des in der oberen Darstellung als durchgehende Linie eingezeichneten Zielwertes (in der Figur auch als Sollwert bezeichnet) liegt. Links in der oberen Kurve gelangt der pH-Wert an den Schwellwert, der um einen Wert von wenigstens 0,2, vorzugsweise wenigstens 0,3 oberhalb des Zielwerts (Sollwerts) liegt, und die Zugabe des basischen Mittels mit erhöhter Dosierung wird eingeleitet.

So wird erreicht, dass der pH-Wert zwar zunächst weiter abfällt, allerdings nicht in den Bereich niedriger pH-Werte (in den sauren Bereich) überschießt, sondern sehr gut eingefangen wird und dann um den Zielwert schwankt bei einer vergleichsweise konstanten Zugabemenge, bzw. Dosierung des basischen Mittels.

Der Zielwert für den pH-Wert des Prozesswassers kann z.B. bei pH 6.5 bis pH 7 liegen.

## Patentansprüche

1. Verfahren zum Herstellen von Altpapierfasern und durch Aufbereitung aus getrocknetem, halbgetrocknetem oder frischem Süß- und/oder Sauergras und/oder Seegras und/oder Algen gewonnenen Grasfasern enthaltendem Papier, wobei in einem Pulper Altpapiermaterial und Grasmaterial sowie Prozesswasser eingebracht und eine Masse mit durch das in den Pulper eingebrachte Altpapiermaterial bereitgestellten Altpapierfasern und durch das in den Pulper eingebrachte Grasmaterial bereitgestellten Grasfasern unter Abtrennung jedenfalls eines Teils des Prozesswassers auf wenigstens ein Trägersieb aufgebracht wird, um eine Papierbahn zu formen, wobei jedenfalls ein Teils des Prozesswassers für eine erneute Einbringung in den Pulper rückgeführt wird, wobei das Prozesswasser ursprünglich aus Frischwasser erhalten wird, das einen pH-Wert im Bereich von 7,0 bis 8,5 aufweist, wobei dem Prozesswasser für jedenfalls eine Reduktion einer Bildung von prozessschädigenden Mikroorganismen probiotische Bakterien, nicht jedoch Biozide, zugegeben werden und wobei der pH-Wert des Prozesswassers überwacht wird und bei einem festgestellten Absinken des pH-Werts unter einen Schwellwert ein basisches Mittel in erhöhter Dosierung zugegeben wird, um ein Einstellen des pH-Werts des Prozesswassers auf einen Zielwert von 6,5 bis 7,0 zu erreichen und den pH-Wert auf diesem Zielwert zu halten, wobei der Schwellwert des pH-Werts wenigstens 0,2, insbesondere wenigstens 0,3 größer ist als der Zielwert.

2. Verfahren nach Anspruch 1, **dadurch gekennzeichnet, dass** der Schwellwert des pH-Werts um höchstens 0,5 größer ist als der Zielwert.

3. Verfahren nach einem der vorhergehenden Ansprüche, **dadurch gekennzeichnet, dass** als basisches Mittel Kalkmilch zugegeben wird.

4. Verfahren nach einem der vorhergehenden Ansprüche, **dadurch gekennzeichnet, dass** dem Prozesswasser zur Auffüllung von dessen Volumen Frischwasser zugeführt wird.

5. Verfahren nach Anspruch 4, **dadurch gekennzeichnet, dass** das zugeführte Frischwasser einen pH-Wert von 7,0 bis 8,5 hat.

6. Verfahren nach einem der vorhergehenden Ansprüche, **dadurch gekennzeichnet, dass** die Überwachung des pH-Werts des Prozesswassers kontinuierlich, insbesondere mit einer pH-Sonde, erfolgt.

7. Verfahren nach einem der Ansprüche 1 bis 5, **dadurch gekennzeichnet, dass** die Überwachung des pH-Werts mittels in zeitlich vorgegebenen Abständen vorgenommenen Einzelmessungen erfolgt.

8. Verfahren nach einem der vorhergehenden Ansprüche, **dadurch gekennzeichnet, dass** zum Einstellen eines Cobb₆₀-Werts des Papiers auf die ausgebildete Papierbahn eine in Wasser gelösten Leim und/oder Stärke enthaltende Lösung aufgebracht wird, wobei der Lösung für jedenfalls eine Reduktion einer Bildung von prozessschädigenden Mikroorganismen probiotische Bakterien, nicht jedoch Biozide, zugegeben werden und dass der pH-Wert der Lösung überwacht wird.

9. Verfahren nach Anspruch 8, **dadurch gekennzeichnet, dass** bei einem Absinken des pH-Werts der Lösung auf einen Wert von unterhalb 4,5 eine Warnung ausgegeben wird.

10. Verfahren nach einem der vorhergehenden Ansprüche, **dadurch gekennzeichnet**, das Papier unter Verwendung von ausschließlich Altpapierfasern und Grasfasern, insbesondere ohne Verwendung von Zellulose-Frischfasern, hergestellt wird.

## Claims

1. A method for the production of waste paper fibres and paper containing grass fibres obtained by processing from dried, semi-dried or fresh and/or sour grass and/or sea grass and/or algae, wherein waste paper material and grass material as well as process water are introduced into a pulper and a mass comprising waste paper fibres provided by the waste paper material introduced into the pulper and grass fibres provided by the grass material introduced into the pulper is applied to at least one carrier wire with separation of at least a part of the process water in order to form a paper web, wherein at least a part of the process water is recycled for renewed introduction into the pulper, wherein the process water is originally obtained from fresh water having a pH in the range of 7.0 to 8.5, wherein probiotic bacteria, but not biocides, are added to the process water for at least a reduction of a formation of process-damaging microorganisms, are added to the process water for at least a reduction of a formation of process-damaging microorganisms, and wherein the pH value of the process water is monitored and, if a drop in the pH value below a threshold value is detected, a basic agent is added in increased dosage in order to achieve an adjustment of the pH value of the process water to a target value of 6.5 to 7.0 and to maintain the pH value at this target value, wherein the threshold value of the pH value is at least 0.2, in particular at least 0.3, greater than the target value.

2. The method according to claim 1, **characterised in that** the threshold value of the pH is greater than the target value by at most 0.5.

3. The method according to one of the preceding claims, **characterised in that** milk of lime is added as basic agent.

4. The method according to one of the preceding claims, **characterised in that** fresh water is added to the process water to replenish its volume.

5. The method according to claim 4, **characterised in that** the fresh water supplied has a pH value of 7.0 to 8.5.

6. The method according to one of the preceding claims, **characterised in that** the pH value of the process water is monitored continuously, in particular with a pH probe.

7. The method according to one of the claims 1 to 5, **characterised in that** the monitoring of the pH value is carried out by means of individual measurements taken at predetermined time intervals.

8. The method according to any one of the preceding claims, **characterised in that** a solution containing glue and/or starch dissolved in water is applied to the formed paper web to adjust a Cobb₆₀ value of the paper, wherein probiotic bacteria, but not biocides, are added to the solution for at least a reduction of a formation of process-damaging microorganisms, and that the pH value of the solution is monitored.

9. The method according to claim 8, **characterised in that** a warning is issued if the pH value of the solution drops below 4.5.

10. The method according to one of the preceding claims, **characterised in that** the paper is produced using only waste paper fibres and grass fibres, in particular without using fresh cellulose fibres.

## Revendications

1. Procédé pour la production de fibres de vieux papiers et de papier contenant des fibres d'herbe obtenues par traitement à partir d'herbe séchée, semi-séchée ou fraîche et/ou d'herbe aigre et/ou d'algues, dans lequel le matériau de vieux papiers et le matériau d'herbe ainsi que l'eau de traitement sont introduits dans un pulpeur et une masse comprenant des fibres de vieux papiers fournies par le matériau de vieux papiers introduit dans le pulpeur et des fibres d'herbe fournies par le matériau d'herbe introduit dans le pulpeur est appliquée sur au moins une toile de support avec séparation d'au moins une partie de l'eau de traitement afin de former une bande de papier, dans lequel au moins une partie de l'eau de traitement est recyclée pour une nouvelle introduction dans le triturateur, dans lequel l'eau de traitement est obtenue à l'origine à partir d'eau douce ayant un pH dans la gamme de 7.0 à 8,5, dans lequel des bactéries probiotiques, mais pas de biocides, sont ajoutées à l'eau de traitement pour au moins une réduction d'une formation de micro-organismes nuisibles au traitement, sont ajoutées à l'eau de traitement pour au moins une réduction d'une formation de micro-organismes nuisibles au traitement, et dans lequel la valeur du pH de l'eau de traitement est surveillée et, si une chute de la valeur du pH en dessous d'une valeur seuil est détectée, un agent basique est ajouté en dosage accru afin d'obtenir un ajustement de la valeur du pH de l'eau de traitement à une valeur cible de 6.5 à 7,0 et de maintenir la valeur du pH à cette valeur cible, dans lequel la valeur seuil de la valeur du pH est au moins 0,2, en particulier au moins 0,3, supérieure à la valeur cible.

2. Procédé selon la revendication 1, **caractérisé en ce que** la valeur seuil du pH est supérieure à la valeur cible d'au plus 0,5.

3. Procédé selon l'une des revendications précédentes, **caractérisé en ce qu'**on ajoute du lait de chaux comme agent de base.

4. Procédé selon l'une des revendications précédentes, **caractérisé en ce qu'**on ajoute de l'eau fraîche à l'eau de traitement pour en reconstituer le volume.

5. Procédé selon la revendication 4, **caractérisé en ce que** l'eau douce fournie a une valeur de pH de 7,0 à 8,5.

6. Procédé selon l'une des revendications précédentes, **caractérisé en ce que** la valeur du pH de l'eau de traitement est surveillée en continu, notamment à l'aide d'une sonde pH.

7. Procédé selon l'une des revendications 1 à 5, **caractérisé en ce que** le contrôle de la valeur du pH est effectué au moyen de mesures individuelles prises à des intervalles de temps prédéterminés.

8. Procédé selon l'une quelconque des revendications précédentes, **caractérisé en ce qu'**une solution contenant de la colle et/ou de l'amidon dissous dans de l'eau est appliquée à la bande de papier formée pour ajuster une valeur Cobb₆₀ du papier, dans lequel des bactéries probiotiques, mais pas de biocides, sont ajoutées à la solution pour au moins une réduction d'une formation de micro-organismes endommageant le processus, et **en ce que** la valeur du pH de la solution est surveillée.

9. Procédé selon la revendication 8, **caractérisé en ce qu'**un avertissement est émis si la valeur du pH de la solution descend en dessous de 4,5.

10. Procédé selon l'une des revendications précédentes, **caractérisé en ce que** le papier est produit en utilisant uniquement des fibres de vieux papiers et des fibres d'herbe, en particulier sans utiliser de fibres de cellulose fraîches.
